# EUROPÄISCHE PATENTSCHRIFT

(11) **EP 0 181 673 B1**
(45) Veröffentlichungstag und Bekanntmachung des Hinweises auf die Patenterteilung: **10.06.1998**
(21) Anmeldenummer: 85201808.4
(22) Anmeldetag: 08.11.1985
(51) Int. Cl.: C23G 1/22, C23G 1/24

(54) **Verfahren zur Reinigung von Aluminiumbehältern**
Process for cleaning aluminium containers
Procédé de nettoyage de récipients en aluminium

(30) Priorität: 08.11.1984 US 669491
(43) Veröffentlichungstag der Anmeldung: 21.05.1986
(73) Patentinhaber: HENKEL CORPORATION (a Delaware corp.), Ambler, PA 19002 (US)
(72) Erfinder: King, Peter F., Farmington Hills Michigan 48078 (US); Farina, Samuel T., Mt. Clemens, Michigan 48043 (US); Korinek, Karl A., Troy, Michigan 48098 (US)
(74) Vertreter: von Kreisler, Alek, Dipl.-Chem.

(56) Entgegenhaltungen:
- EP-A- 0 119 641
- DE-A- 2 456 849
- DE-A- 2 729 006
- GB-A- 2 102 838
- US-A- 3 748 177
- US-A- 4 540 444

## Beschreibung

Die Erfindung betrifft ein Verfahren zur Reinigung von Aluminiumbehältern mit Hilfe von alkalischen Reinigerlösungen und anschließender Wasserspülung sowie die Anwendung dieses Verfahrens zur Vorbehandlung von Aluminium vor der Bildung von Konversionsüberzügen.

Aluminiumbehälter haben weite Verbreitung gefunden und finden insbesondere zur Verpackung von Nahrungsmitteln und Getränken, wie alkoholfreie Getränke und Bier, Verwendung. Gängige Praxis bei der Herstellung derartiger Behälter ist es, zunächst aus Aluminiumblech runde Scheiben zu stanzen, diese mit geeigneten Vorrichtungen in eine vorläufige Napf form zu bringen und schließlich in einer oder mehreren Stufen durch Ziehen und Glätten zur endgültigen Dose zu verformen. Danach werden die Dosen besäumt und verschiedenen Reinigungs- und Behandlungsstufen unterworfen. Den Abschluß bildet üblicherweise die Aufbringung eines Innenlackes und eines dekorativen Außenüberzugs.

Zur Erleichterung des vorgenannten Verfahrensganges mit Walzen, Stanzen, Ziehen und Glätten werden verschiedene Schmiermittel und Kühlschmierstoffe eingesetzt, die - zusammen mit feinen Metallteilchen, die während des Verformungsvorganges gebildet werden - in gewissen Mengen zurückbleiben. Es ist wesentlich, daß derartige Schmiermittelreste und Metallteilchen entfernt werden, bevor die Behälter einer weiteren Behandlung unterworfen werden.

Zu diesem Zweck gibt es zahlreiche saure oder alkalische Reiniger. Obgleich diese Reiniger in Hinblick auf die Rückstandsentfernung durchaus wirksam sind, ergeben sich häufig Probleme bezüglich einer Geschmacksbeeinträchtigung des Behälterinhalts. Dieses Problem ist insbesondere deswegen ärgerlich, weil es nur gelegentlich und in unvorhersehbarer Weise auftritt und dann zur Zurückweisung ganzer Dosen-Chargen wegen Beeinträchtigung des Doseninhalts führt. Die eigentlichen Gründe für das plötzliche Auftreten derartiger Geschmacksbeeinträchtigungen sind nicht bekannt. Eine etwas spekulative Vermutung geht dahin, daß von der Reinigung und einer eventuellen chemischen Behandlung verbleibende Rückstände zu dem fraglichen Problem führen. Anpassungen bzw. Veränderungen der Konzentration der wirksamen Bestandteile der Reinigerlösung sind insoweit ohne Wirkung. Außerdem sind der Größe der Veränderung der Konzentrationen der wirksamen Bestandteile Grenzen gesetzt, da sie zu nachteiligen Auswirkungen bezüglich der Aluminiumoberflächen führen, z.B. eine unerwünschten matten Aussehen.

Von wesentlicher Bedeutung für eine eventuelle Geschmacksbeeinträchtigung, aber auch das Aussehen der Oberfläche, ist zudem die Art und Gründlichkeit der Spülung nach der Reinigungsbehandlung. Dabei muß einerseits die dem Aluminiumbehälter anhaftende und in die Spülstufe eingetragene Reinigerlösung praktisch vollständig entfernt, andererseits jedoch der Spülwasserverbrauch in technisch sinnvollen Grenzen gehalten werden. Hierzu bedient man sich unterschiedlichster Spülwasserführungen, insbesondere Spülwasserkreisläufe, die jedoch in der Mehrzahl der Fälle mit der Nachteil verbunden sind, daß sich die von der Oberfläche durch Spülung entfernten Chemikalien im Spülwasser anreichern und dadurch den beabsichtigten Spülzweck beeinträchtigen oder aber eine aufwendige Zwischenbehandlung erforderlich machen.

GB-A-2 102 838 betrifft eine wässrige Reinigerlösung, um Aluminiummetallteilchen und Schmiermittelreste zu entfernen, enthaltend von etwa 0,5 bis etwa 3g/l ein Alkalihydroxid, von etwa 1 bis etwa 5 g/l ein Alkalisalz der Ethylendiamintetraessigsäure, und von 0,1 bis 10 g/l ein Tensid wie z.B. Polyethoxylierte geradkettige Alkohole. Als Komplexbildner für Aluminium können auch Alkalisalze der Glucon-, Glucoheptan- und Weinsäuren verwendet werden. Das Verfahren für die Reinigung der Oberfläche eines Aluminiumartikels besteht in der Behandlung mit der Reinigerlösung bei mindestens 26°C während einer entsprechenden Zeitdauer (von 10 sec bis 2 min), und der Behandlung mit Spülwasser. Dann können Konversionsüberzüge gebildet werden. Die Applikation dieser Reinigerlösung erfolgt durch z.B. Spritzen. Das Dokument erwähnt die Möglichkeit, Wasser mit Hydrochlorsäure bis pH 7 zuzugeben, damit Alkalisalze unschädlich werden (siehe S.4, Zeile 12-15).

DE-A-2 456 849 bezieht sich auf ein Verfahren zur Behandlung von Aluminiumbändern, d.g., daß das Band dadurch entfettet wird, daß es durch ein Bad einer Verbindung von Natriumäthylendiamin-tetraessigsäure und Natriumglukonat in demineralisiertem Wasser geführt wird und das entfettete Band mit demineralisiertem Wasser gespült wird, das in das Entfettungsbad zurückgeführt wird. Das Dokument erwähnt, daß Natriumäthylendiamin-tetraessigsäure und Natriumglukonat mit einer Minimalmenge an Spülwasser praktisch vollständig von der Oberfläche entfernt werden können.

Aufgabe der Erfindung ist es, ein Verfahren zur Reinigung von Aluminumbehältern bereitzustellen, das die Nachteile der bekannten Verfahren vermeidet und insbesondere bei vergleichsweise geringem Wasserverbrauch ein einwandfreies Spülergebnis gewährleistet, insbesondere die Bildung brauner Verfärbungen auf den Aluminiumbehältern verhindert.

Die Aufgabe wird mit den Merkmalen des Anspruchs 1 gelöst, indem das Verfahren der eingangs genannten Art entsprechend der Erfindung derart ausgestaltet wird, daß die Wasserspülung mit in der Spülstufe im Kreislauf geführtem Spülwasser erfolgt, das durch pH-Wert-Kontrolle bei oder unterhalb 7,5 gehalten wird.

Die pH-Wert-kontrollierte Einstellung erfolgt am zweckmäßigsten durch Zugabe von Säure, vorzugsweise von Schwefelsäure. Hierdurch werden die in das Spülwasser eingetragenen alkalischen Bestandteile in weitgehend unschädliche Salze überführt. Ein weiterer Vorzug dieser Maßnahme liegt darin, daß eine sonst häufig auftretende Braunfärbung der alkalisch gereinigten Aluminiumbehälter vermieden wird.

Der Spülwasserverbrauch kann weiterhin reduziert werden, wenn in einer weiteren bevorzugten Ausgestaltung der Erfindung die Wasserspülung mehrstufig unter Gegenstromführung von Spülwasser und zu spülenden Aluminiumbehältern erfolgt. Diese Arbeitsweise läßt sich beispielsweise derart realisieren, daß die Aluminiumbehälter mehrere Spritzzonen durchlaufen, wobei das Spülwasser - in Transportrichtung der Dosen gesehen - von der hintersten Spritzzone der oder den davorliegenden Spritzzone(n) zugeleitet wird.

Da die bei der Spülwasserführung gebildeten, an sich unschädlichen Bestandteile eine gewisse maximale Konzentration nicht überschreiten dürfen, ist es erforderlich, kontinuierlich oder diskontinuierlich eine bestimmte Spülwassermenge auszuschleusen und durch Frischwasser zu ersetzen. Bei mehrstufiger Spülung empfiehlt es sich, diese Spülwassermenge der ersten Spülstufe - in Transportrichtung der Dosen gesehen - zu entnehmen.

Die pH-Wert-Kontrolle erfolgt zweckmäßigerweise kontinuierlich mit herkömmlichen Meßgeräten.

Das erfindungsgemäße Verfahren ist insbesondere mit Vorteil einsetzbar, wenn die Aluminiumbehälter mit einer Reinigerlösung gereinigt werden, die alkalisch reagierende Bestandteile, einen Komplexbildner und wenigstens ein Tensid mit einer HLB-Zahl von wenigstens 12 enthält und einen pH-Wert von wenigstens 10 aufweist.

In dieser Reinigerlösung kann der alkalisch reagierende Bestandteil Alkali- Oder Erdalkaliborat, -carbonat, -hydroxid oder -phosphat sowie Mischungen hiervon sein. Alkalihydroxid und -carbonat sind die bevorzugten Bestandteile. Deren Konzentration muß einerseits ausreichen, um die auf der Behälteroberfläche befindlichen Aluminiumteilchen zu entfernen, darf andererseits jedoch keine übermäßige Ätzung der Aluminiumoberfläche hervorrufen. Im Ergebnis muß ein sauberes glänzendes Aussehen der Oberfläche resultieren. Der pH-Wert, der nach unten mit 10 begrenzt ist, kann je nach Beschaffenheit der Behälteroberfläche bis etwa 13 gehen. Vorzugsweise liegt er im Bereich von 11,5 bis 12,5. Die Konzentration liegt üblicherweise zwischen 0,05 und 10 g/l, vorzugsweise zwischen 0,4 und 3,5 g/l.

Der Komplexbildner muß in der Reinigerlösung löslich und mit den anderen Bestandteilen verträglich sein. Er muß ferner in der Lage sein, die in der Lösung befindlichen Ionen in dem Maße komplex zu binden, daß die Bildung von störenden Niederschlägen vermieden wird. Als Komplexbildner besonders geeignet sind Zuckersäuren, wie Gluconsäure oder Glucoheptansäure, Zitronensäure, Ethylendiamintetraessigsäure, Weinsäure bzw. Salze dieser Säuren und Natriumtripolyphosphat. Die Konzentration der Komplexbildner liegt üblicherweise im Bereich von 0,01 bis 5 g/l, vorzugsweise im Bereich von 0,05 bis 1 g/l.

Die HLB-Zahl des Tensids ist ein Maß für die Größe und Stärke der hydrophilen Tensidkomponente im Verhältnis zur lipophilen Tensidkomponente (vgl. Römpps Chemie-Lexikon, Franckh'sche Verlagsbuchhandlung, Stuttgart, 8. Auflage, Seite 1715). Durch Wahl von Tensiden mit einer HLB-Zahl von wenigstens 12 und vorzugsweise maximal 15 wird eine wirksame Entfernung von Schmiermitteln und organischen Verunreinigungen, die insbesondere von der Verformung und Glättung der Aluminiumbehälter herrühren, erzielt. Außerdem wird die Bildung von Weißrost inhibiert. Bei Verwendung von Tensiden mit einer HLB-Zahl von über 15 sind in der Regel größere Konzentrationen erforderlich, wenn eine vollständige Reinigung erzielt und eine Wiederabscheidung von Verunreinigungen auf der Behälteroberfläche vermieden werden sollen.

Geeignete Tenside sind beispielsweise solche, deren hydrophobe Gruppe von Alkylphenol, geradkettigen, verzweigtkettigen oder sekundären Alkoholen sowie Propylenglykol/Propylenoxid-Polymerisate gebildet werden. Der hydrophile Bestandteil kann von Ethylenoxidgruppen, deren Endgruppen gegebenenfalls veräthert oder anderweitig besetzt sind, stammen. Tenside auf Basis alkoxylierter Kohlenwasserstoffe, die besonders geeignet sind, weisen die allgemeine Formel

R(OR')ₙOH

auf, wobei
- R: ein Kohlenwasserstoffrest mit 6 bis 30 C-Atomen,
- R': eine Ethylen- und gegebenenfalls Propylen-Gruppierung, wobei der Ethylenanteil überwiegt, und
- n: eine ganze Zahl von 5 bis 100
darstellt.

Beispiele für besonders geeignete Tenside sind
- Tergitol® 15-S-9: (ethoxylierter sekundärer Alkohol;
HLB-Zahl 13,5)
- Neodol® 91-8: (ethoxylierter linearer Alkohol ;
HLB-Zahl 14,1) und
- Igepal® CA 630: (ethoxyliertes Octylphenol;
HLB-Zahl 13,0).

Alle diese vorgenannten Tenside können einzeln oder in Kombination eingesetzt werden. Ihre Konzentration sollte üblicherweise 0,003 bis 5 g/l, vorzugsweise 0,02 bis 1,0 g/l, betragen.

Ein besonderer Vorteil der eingesetzten Reinigerlösung aus Gründen des Umweltschutzes und der sichereren Handhabung ist, daß sie weder Gehalte an Silikat oder Phosphat noch an Fluorid aufweisen müssen.

Die Applikation dieser Reinigerlösung erfolgt wie üblich durch z.B. Fluten, Tauchen oder Spritzen bei Temperaturen von etwa 15 bis 65°C, vorzugsweise 32 bis 54°C, während einer Zeitdauer, die die Reinheit der Aluminiumoberfläche gewährleistet.

Das erfindungsgemäße Verfahren ist insbesondere mit Vorteil zur Behandlung von Aluminiumbehältern vor der Bildung von Konveroionsüberzügen geeignet. Durch Konversionsüberzüge wird die Beweglichkeit der Behälter (Rotation, Gleitung gegeneinander) beim Durchgang durch die Behandlungsanlage stark verbessert und zudem die Korrosionsbeständigkeit erhöht. Derartige Konversionsüberzüge können beispielsweise aus Lösungen auf Basis Chromphosphat oder Titan-, Zirkon- und Hafniumfluorid mit oder ohne zusätzlichen Gehalt an Tannin erzeugt werden. Beispiele für Verfahren zur Bildung derartiger Konversionsüberzüge sind in den amerikanischen Patentschriften 4 017 334, 4 054 466 und 4 338 140 gegeben.

Der Vorzug des erfindungsgemäßen Verfahrens besteht neben der Einsparung von Spülwasser insbesondere darin, daß eine Verfärbung der Aluminiumoberfläche auch bei langem Kontakt mit dem Spülwasser vermieden wird. Dieser an sich unbeabsichtigte lange Kontakt als Folge des Stillstandes einer Behandlungsanlage ist in der Praxis keineswegs selten und bislang stets mit unerwünschten Braun- bzw. Gelb-Verfärbungen verbunden. Da das erfindungsgemäße Verfahren eine geschmackliche Beeinträchtigung der Aluminiumoberfläche ausschließt, findet es insbesondere bei der Herstellung von Behältern Anmwendung, die der Verpackung von Nahrungsmitteln und Getränken dienen.

### Beispiel

Aluminiumbehälter, die mit Schmiermittel und Aluminiumteilchen verunreinigt waren, wurden in einer Reinigerlösung durch Spritzbehandlung innerhalb von 40 sec gereinigt. Diese Reinigerlösung war durch Auflösen von 200 g festem Konzentrat, bestehend aus

| | |
|---|---|
| 60 Gew.-% | Natriumhydroxid |
| 10 " | Natriumgluconat |
| 20 " | Natriumcarbonat |
| 5 " | Tergitol® 15-S-9 |
| 3 " | Entschäumer und |
| 2 " | Natriumzitrat, |

in 190 l Wasser von 51,7°C erhalten worden.

Zur Ermittlung des Einflusses von pH-Wert und Temperatur des Spülwassers sowie der Kontaktdauer wurden Aluminiumbehälter in einer ersten Versuchsserie 15 min und in einer zweiten Versuchsserie 30 min im Spritzverfahren gespült.

Als Spülwasser diente Leitungswasser mit einem pH-Wert von 6,8 bis 7,0. Durch gezielten Eintrag von Reinigerlösung wurden pH-Werte von 7,5, 7,9, 10,0, 10,5 und 11,0 eingestellt und so die in der Praxis durch Einschleppung gegebenen Bedingungen simuliert. Die festgestellte Verfärbung ist in der folgenden Tabelle für verschiedene Behandlungsdauern, Spülwassertemperaturen und pH-Werte aufgeführt.

| Behandlungs dauer (min) | Temperatur °C | pH | Grad der Verfärbung |
|---|---|---|---|
| 15 | 54,4 | 7.5 | keine |
| 30 | 54,4 | 7,5 | keine |
| 15 | 54,4 | 10,0* | gelbbraun |
| 30 | 54,4 | 10,0* | gelbbraun |
| 15 | 54,4 | 10,5* | gelbbraun |
| 30 | 54,4 | 10,5* | gelbbraun |
| 15 | 54,4 | 11,0* | gelbbraun |
| 30 | 54,4 | 11,0* | gelbbraun |
| 15 | 23,3 | 7,9* | hellgelb |
| 30 | 25,5 | 7,9* | gelb |
| 15 | 26,7 | 7,0 | keine |
| 30 | 26,7 | 7.0 | keine |
| 15 | 26,7 | 7,5 | keine |
| 30 | 26,7 | 7,5 | keine |
| 15 | 26,7 | 7,9* | keine |
| 30 | 26,7 | 7,9* | gelb |
| 15 | 46,1 | 7,9* | hellgelb |
| 30 | 46,1 | 7,9* | gelb |
| 15 | 46,1 | 7,5 | keine |
| 30 | 46,1 | 7,5 | keine |

| | | | |
|---|---|---|---|
| * Vergleichsbeispiele | | | |

Aus der Tabelle ergibt sich, daß die Tendenz zur Braunfärbung mit der Spüldauer, steigender Spülwassertemperatur und steigendem pH-Wert des Spülwassers steigt. Bei einem pH-Wert von 7,5 und darunter werden bei allen Versuchstemperaturen unverfärbte Oberflächen erhalten.

## Patentansprüche

1. Verfahren zur Reinigung von Aluminumbehältern mit Hilfe von alkalischen Reinigerlösungen und anschließender Wasserspülung, dadurch gekennzeichnet, daß die Wasserspülung mit in der Spülstufe im Kreislauf geführtem Spülwasser erfolgt, das durch pH-Wert-Kontrolle bei oder unterhalb 7,5 gehalten wird.

2. Verfahren nach Anspruch 1, dadurch gekennzeichnet, daß die Wasserspülung mehrstufig unter Gegenstromführung von Spülwasser und zu spülenden Aluminiumbehältern erfolgt.

3. Verfahren nach Anspruch 1 oder 2, dadurch gekennzeichnet, daß die Aluminiumbehälter mit einer Reinigerlösung gereinigt werden, die alkalisch reagierden Bestandteile, einen Komplexbildner und wenigstens ein Tensid mit einer HLB-Zahl von wenigstens 12 enthält und einen pH-Wert von wenigstens 10 aufweist.

4. Verfahren nach einem oder mehreren der Ansprüche 1 bis 3, dadurch gekennzeichnet, daß die Aluminiumbehälter mit einer Lösung gereinigt werden, deren Tensid eine HLB-Zahl etwa im Bereich von 12 bis 15 besitzt.

5. Anwendung des Verfahrens nach einem oder mehreren der Ansprüche 1 bis 4 zur Vorbehandlung von Aluminiumbehältern vor der Bildung von Konversionsüberzügen.

## Claims

1. A process for cleaning aluminum containers using alkaline cleaning solutions followed by rinsing with water, characterized in that said rinsing with water is performed with rinsing water which is recycled within the rinsing step and pH controlled to keep the pH value at or below 7.5.

2. The process according to claim 1, characterized in that said rinsing with water is performed in several steps wherein the rinsing water and the aluminum containers to be rinsed are moved countercurrently.

3. The process according to claim 1 or 2, characterized in that said aluminum containers are cleaned with a cleaning solution which contains alkaline components, a complexing agent and at least one surfactant having an HLB of at least 12 and has a pH value of at least 10.

4. The process according to one or more of claims 1 to 3, characterized in that said aluminum containers are cleaned with a solution in which said surfactant has an HLB in the range of about from 12 to 15.

5. Use of the process according to one or more of claims 1 to 4 for the pretreatment of aluminum containers prior to the formation of conversion coatings.

## Revendications

1. Procédé de nettoyage de récipients en aluminium à l'aide de solutions de nettoyage alcalines, et de rinçage ultérieur à l'eau, caractérisé en ce que le rinçage à l'eau s'effectue avec une eau de rinçage, qui est guidée selon un circuit de circulation lors de l'étape de rinçage et dont le pH est maintenu, par contrôle, à une valeur égale ou inférieure à 7,5.

2. Procédé selon la revendication 1, caractérisé en ce que le rinçage à l'eau s'effectue en plusieurs étapes moyennant un déplacement à contre-courant de l'eau de rinçage et des récipients en aluminium à rincer.

3. Procédé selon la revendication 1 ou 2, caractérisé en ce que les récipients en aluminium sont nettoyés avec une solution de nettoyage, qui contient des constituants réagissant selon un mode alcalin, un agent complexant et au moins un agent tensioactif possédant un nombre HLB égal au moins à 12 et possède un pH égal au moins à 10.

4. Procédé selon une ou plusieurs des revendications 1 à 3, caractérisé en ce que les récipients en aluminium sont nettoyés avec une solution dont l'agent tensioactif possède un nombre HLB situé approximativement dans la gamme de 12 à 15.

5. Utilisation du procédé selon une ou plusieurs des revendications 1 à 4, pour le traitement préalable de récipients en aluminium avant la formation de revêtements de conversion.
